# EUROPÄISCHE PATENTSCHRIFT

(11) **EP 0 665 311 B1**
(45) Veröffentlichungstag und Bekanntmachung des Hinweises auf die Patenterteilung: **09.12.1998**
(21) Anmeldenummer: 95100299.7
(22) Anmeldetag: 11.01.1995
(51) Int. Cl.: D01F 2/00, D01F 2/04, D01F 2/06, D01F 2/10, D06P 3/66

(54) **Aminierte cellulosische Synthesefasern**
Aminated cellulosic synthetic fibers
Fibres synthétiques cellulosiques aminées

(30) Priorität: 29.01.1994 DE 4402711; 29.06.1994 DE 4422758
(43) Veröffentlichungstag der Anmeldung: 02.08.1995
(73) Patentinhaber: DyStar Textilfarben GmbH & Co. Deutschland KG, 60318 Frankfurt am Main (DE)
(72) Erfinder: Schrell, Andreas, Dr., D-65929 Frankfurt am Main (DE); Russ, Werner Hubert, Dr., D-65439 Flörsheim (DE); Huber, Bernd, Dr., D-93309 Kelheim (DE)

(56) Entgegenhaltungen:
- EP-A- 0 359 188
- EP-A- 0 509 397
- EP-A- 0 526 800
- EP-A- 0 546 476
- DE-A- 1 469 062
- DE-A- 1 494 547
- DE-A- 1 593 657
- DE-A- 1 814 565
- DE-A- 1 948 487
- FR-A- 1 581 593
- US-A- 4 464 523
- MELLIAND TEXTILBERICHTE, Nr. 6, Juni 1964 HEIDELBERG, BRD, Seiten 641-647, DR. U. EINSELE 'Über die Aminierung von Cellulosefasern bei der Textilveredlung und deren physikalisches und chemisches Verhalten bei der Textilveredlung'

## Beschreibung

Die Erfindung betrifft aminierte cellulosische Synthesefasern, Verfahren zu ihrer Herstellung und ihre Verwendung.

In ihrem Färbeverhalten gleichen Cellulose-Regeneratfasern (im folgenden auch als Viskosefasern bezeichnet) im wesentlichen den Baumwollfasern. Beim derzeitigen Stand der Technik sind zum Färben cellulosischer Natur- oder Regeneratfaser alkalispendende Mittel, sowie Elektrolyte notwendig, um befriedigende Fixierergebnisse mit Reaktivfarbstoffen zu erzielen. Für ökologisch verbesserte Färbeverfahren stellen gerade diese notwendigen Zusätze nicht zu akzeptierende Umweltbelastungen dar. Für die Zukunft von zunehmender Bedeutung werden daher Cellulose-Regeneratfasern sein, die zuvor ohne zusätzliche Prozeßschritte in hoch farbstoffaffine, d.h. salz- und alkalifrei färbbare, Modifikationen überführt wurden. So veränderte Fasern ähneln in ihrem chemischen Verhalten tierischen Fasern, wie Wolle oder Seide, und können unter neutralen Bedingungen mit anionischen Farbstoffen, ohne weitere Salz- oder Alkalizusätze, gefärbt werden.

Modifizierungen von Viskose sind in der Literatur bereits beschrieben. Die Deutsche Offenlegungsschrift 1 948 487 beschreibt ein Verfahren zur Herstellung von Viskosefasern mit neuartigen Färbeeigenschaften. Die Herstellung gestaltet sich aber äußerst aufwendig und unwirtschaftlich. Darüberhinaus kommen Polyaminamide zum Einsatz, die den nativen Charakter der Faser bedeutend stören. Dies kommt beispielsweise durch Verwendung von Dispersionsfarbstoffen beim späteren Färben zum Ausdruck. Auch die Deutsche Auslegeschrift 1 469 062 beschäftigt sich mit "aminalisierten Fasern". Bei den Zusätzen handelt es sich um Aminoethyl- und Diethylaminocellulosen in hohen Konzentrationen, das Einfärben geschieht ausschließlich mit Säurefarbstoffen.

Die DE-A-1494547 beschreibt ein Verfahren zur Herstellung und zum Färben von Fäden und Stapelfasern aus regenerierter Cellulose, bei welchem man der Viskose vor dem Verspinnen ein N-Vinyllactam-Polymer zusetzt. Die EP-A-0 546 476 beschreibt dagegen ein Verfahren zur Herstellung eines modifizierten Fasermaterials und zum Färben dieses Fasermaterials mit anionischen Textilfarbstoffen, bei welchem man das Fasermaterial in der Weise modifiziert, daß man es in wäßriger Lösung mit einer amino- und estergruppenhaltigen aliphatischen Verbindung imprägniert und einer Hitzebehandlung unterwirft. Das so modifizierte Fasermaterial kann mit wasserlöslichen, anionischen Farbstoffen, insbesondere faserreaktiven Farbstoffen, aus elektrolytarmer oder gänzlich elektrolytfreier und/oder alkaliarmer oder gänzlich alkalifreier Färbeflotte gefärbt werden.

Es bestand daher ein großer Bedarf nach einem Verfahren, das eine cellulosische Synthesefaser liefert, die bezüglich Färben mit Reaktivfarbstoffen bedeutend affiner als herkömmliche Cellulosefasern ist und sich auch sonst bei den gewünschten Eigenschaften, wie z.B. dem Warengriff, von diesen unterscheidet.

Diese Aufgabe wird überraschenderweise gelöst durch Beimischen eines aminsubstituierten Cellulosederivats zu einer Viskosemasse oder Alkalicellulose, oder durch Beimischen zu einer Celluloselösung.

Gegenstand der vorliegenden Erfindung sind aminierte cellulosische Synthesefasern, hergestellt indem man einer Viskosemasse oder Alkalicellulose ein aminsubstituiertes Cellulosederivat zusetzt und nach dem Viskosespinnverfahren Fasern spinnt, oder indem man einer Celluloselösung besagtes Cellulosederivat zusetzt und aus der Lösung Fasern spinnt, dadurch gekennzeichnet, daß die aminsubstituierten Cellulosederivate Polymerisate aus olefinisch ungesättigten Aminen mit Cellulose oder mit Cellulosekomponenten sind;
oder daß die aminsubstituierten Cellulosederivate Umsetzungsprodukte von Cellulose oder Cellulosekomponenten mit Aminen der allgemeinen Formel (1a) oder (1b) sind, in welchen bedeuten:
- Y: ist eine Estergruppe;
- A und N: bilden zusammen mit 1 oder 2 Alkylengruppen von 1 bis 4 C-Atomen den bivalenten Rest eines heterocyclischen Ringes, worin
- A: ein Sauerstoffatom oder eine Gruppe der allgemeinen Formel (a), (b) oder (c) ist, in welchen
R ein Wasserstoffatom oder eine Aminogruppe ist oder eine Alkylgruppe von 1 bis 6 C-Atomen bedeutet, die durch 1 oder 2 Substituenten aus der Gruppe Amino, Sulfo, Hydroxy, Sulfato, Phosphato und Carboxy substituiert sein kann, oder eine Alkylgruppe von 3 bis 8 C-Atomen ist, die durch 1 oder 2 Gruppen der Formeln -O- und -NH- oder eine Kombination davon unterbrochen ist und durch eine Amino-, Sulfo-, Hydroxy-, Sulfato- oder Carboxygruppe substituiert sein kann,
R¹ Wasserstoff, Methyl oder Ethyl ist,
R² Wasserstoff, Methyl oder Ethyl ist und
Z⁽⁻⁾ ein Anion bedeutet;
- B: ist die Aminogruppe der Formel H₂N- oder eine Amino- oder Ammoniumgruppe der allgemeinen Formel (d) oder (e) in welchen
R¹, R² und Z⁽⁻⁾ eine der obengenannten Bedeutungen besitzen,
R³ Methyl oder Ethyl ist und
R⁴ Wasserstoff, Methyl oder Ethyl bedeutet;
- p: ist die Zahl 1 oder 2;
- alkylen: ist ein geradkettiger oder verzweigter Alkylenrest von 2 bis 6 C-Atomen, der durch 1 oder 2 Hydroxygruppen substituiert sein kann, oder ist ein geradkettiger oder verzweigter Alkylenrest von 3 bis 8 C-Atomen, der durch 1 oder 2 Gruppen der Formeln -O- und -NH- oder eine Kombination davon unterbrochen ist;
- alk: ist ein geradkettiger oder verzweigter Alkylenrest von 2 bis 6 C-Atomen, oder ist ein geradkettiger oder verzweigter Alkylenrest von 3 bis 8 C-Atomen, der durch 1 oder 2 Gruppen der Formeln -O- und -NH- oder eine Kombination davon unterbrochen ist und ist bevorzugt ein geradkettiger oder verzweigter Alkylenrest von 2 bis 6 C-Atomen;
- m: ist die Zahl 1 oder 2;
- n: ist eine Zahl von 1 bis 4;
die Amino-, Hydroxy- und Estergruppen können sowohl an einem primären, sekundären oder tertiären C-Atom des Alkylenrestes gebunden sein.

Die besagten Polymerisate können durch Polymerisation von
A) Monomeren oder Monomerenmischungen aus der Gruppe der
   a) N-Vinylimidazole, welche am heterocyclischen Ring durch bis zu drei C₁-C₁₂-Alkylreste substituiert sein und in N-quaternisierter Form oder in Salzform vorliegen können,
   b) fünf- bis achtgliedrigen N-Vinyllactame, welche am Ring durch bis zu drei C₁-C₁₂-Alkylreste substituiert sein können,
   c) Acrylsäure- oder Methacrylsäure-dialkylaminoalkylester mit insgesamt bis zu 30 C-Atomen im Dialkylaminoalkyl-Rest, welche in N-quaternisierter Form oder in Salzform vorliegen können,
   d) N-(Dialkylaminoalkyl)-acrylsäureamide- oder -methacrylsäureamide mit insgesamt bis zu 30 C-Atomen in Dialkylaminoalkyl-Rest, welche in N-quaternisierter Form oder in Salzform vorliegen können, und
   e) Diallyl-C₁-C₁₂-alkylamine oder deren Salze oder Diallyl-di(C₁-C₁₂-alkyl)-ammonium-Verbindungen,
   wobei als weitere Comonomere zu (A) noch
   f) monoethylenisch ungesättigte C₃-C₁₀-Carbonsäuren und deren Alkalimetall-, Erdalkalimetall- oder Ammoniumsalze,
   g) monoethylenisch ungesättigte C₃-C₁₀-Carbonsäureester sowie
   h) mindestens zwei ethylenisch ungesättigte, nicht konjugierte Doppelbindungen im Molekül enthaltende Verbindungen vorhanden sein können, in Gegenwart von
B) Monosacchariden, Oligosacchariden, Polysacchariden, thermisch oder mechanisch behandelten, oxidativ, hydrolytisch oder enzymatisch abgebauten Polysacchariden, oxidierten hydrolytisch oder enzymatisch abgebauten Polysacchariden, chemisch modifizierten Mono-, Oligo- und Polysacchariden oder Mischungen der genannten Verbindungen (B) im Gewichtsverhältnis (A):(B) von (95 bis 20):(5 bis 80) hergestellt werden.

Es hat sich in vielen Fällen bewährt, Polymerisate, bei denen als Monomere (A) entweder die Verbindungen (a), (c), (d) und (e) jeweils alleine oder Mischungen aus 5 bis 95 Gew.-% einer Verbindung (b) und 95 bis 5 Gew.-% einer oder mehrere der Monomere (a), (c), (d), (e), (f), (g) und (h) eingesetzt werden, wobei (h) maximal in einer Menge bis zu 5 Gew.-%, bezogen auf die Gesamtmenge aller Monomeren (A), verwendet wird, einzusetzen.

Gute Ergebnisse werden auch erhalten, wenn als aminsubstituierte Cellulosederivate Polymerisate aus N,N-Diallyl-N,N-di(C₁-C₁₂)-alkylammoniumhalogeniden und Cellulose oder Cellulosekomponenten verwendet werden. Hierbei hat es sich als günstig erwiesen, N,N-Diallyl-N-methyl-N-dodecylammoniumhalogenid, N,N-Diallyl-N-methyl-N-octylammoniumhalogenid, N,N-Diallyl-N-Methyl-N-decylammoniumhalogenid, N,N-Diallyl-N,N-dimethylammoniumhalogenid, insbesondere N,N-Diallyl-N,N-dimethylammoniumchlorid zu verwenden.

Besonders geeignet sind aminogruppenhaltige Verbindungen, bei denen die Estergruppe eine Sulfato- oder Phosphatogruppe ist oder eine C₁-C₄-Alkanoylgruppe, Phenylsulfonyloxy- oder eine am Benzolkern durch Substituenten aus der Gruppe Carboxy, C₁-C₄-Alkyl, C₁-C₄-Alkoxy und Nitro substituierte Phenylsulfonyloxygruppe ist.

Als Amine haben sich besonders die Verbindungen N-(β-Sulfatoethyl)-piperazin, N-(2-Sulfatoethyl)-piperazinsulfat, N-[β-(β'-Sulfatoethoxy)-ethyl]-piperazin, N-(γ-Sulfato-β-hydroxy-propyl)-piperidin, N-(γ-Sulfato-β-hydroxy-propyl)-pyrrolidin, N-β-Sulfatoethyl-piperidin, 2-Sulfato-3-hydroxy-1-amino-propan, 3-Sulfato-2-hydroxy-1-amino-propan, 1 -Sulfato-3-hydroxy-2-amino-propan, 3-Hydroxy-1-sulfato-2-amino-propan, 2,3-Disulfato-1-amino-propan, 1 ,3-Disulfato-2-aminopropan oder ein Derivat dieser Verbindungen mit einer der vorstehend genannten Estergruppe statt der Sulfatogruppe im Sinne der vorliegenden Erfindung bewährt.

Darüberhinaus sind für die Modifizierung und Herstellung der aminsubstituierten Cellulosederivate auch solche Verbindungen geeignet, die als reaktiven Rest an der Aminokomponente eine α-Chlor-β-hydroxy- oder Epoxy-Substitution aufweisen. Weiterhin sind unter reaktiv im allgemeinen solche Molekülteile zu verstehen, die mit Hydroxylgruppen, beispielsweise von Cellulose, oder Amino- und Thiolgruppen, beispielsweise von Wolle und Seide reagieren können und eine kovalente chemische Bindung einzugehen vermögen.

Als Cellulosekomponente für die Herstellung der aminsubstituierten Cellulosederivate haben sich Carboxymethylcellulose, Hydroxyethylcellulose, Hydroxypropylcellulose, Carboxymethylhydroxyethylcellulose, Sulfoethylcellulose, Carboxymethylsulfoethylcellulose, Hydroxypropylsulfoethylcellulose, Hydroxyethylsulfoethylcellulose, Methylsulfoethylcellulose und Ethylsulfoethylcellulose als geeignet erwiesen.

Das Verfahren zur Herstellung der aminierten cellulosischen Synthesefasern wird durchgeführt, indem man entweder Cellulose alkalisch aufschließt (Alkalicellulose), mit Schwefelkohlenstoff umsetzt, das Xanthogenat in Natronlauge löst und der so erhaltenen Viskosespinnlösung die aminsubstituierten Cellulosederivate zusetzt oder indem man die aminsubstituierten Cellulosederivate direkt zur Alkalicellulose zugibt und dann xanthogeniert. Durch anschließendes Verspinnen in einem sauren Spinnbad werden die erfindungsgemäßen modifizierten Viskosefasern erhalten.

Die für das vorliegende Verfahren benutzten stickstoffhaltigen Verbindungen werden in wäßrigem Medium oder zweckmäßig auch mit Hilfe von Emulgatoren in die Viskosespinnmasse eingearbeitet und zeigen mit der Viskose eine gute Verträglichkeit. Der Zusatz des aminsubstituierten Cellulosederivats erfolgt in einer Menge von 1 bis 20 %, vorzugsweise 1 bis 12 Gew.-%, bezogen auf den Cellulosegehalt der Spinnmasse vor der Fällung und Verformung.

Werden die erfindungsgemäßen Fasern nach anderen üblichen, dem Fachmann geläufigen Verfahren zur Herstellung cellulosischer Fasern aus Lösung heraus, wie beispielsweise dem Cuproverfahren, dem Lyocellverfahren und dem Verfahren über niedrig substituierte Celluloseether, hergestellt, so wird die Cellulose in einem geeigneten organischen Lösemittel gelöst, mit dem aminsubstituierten Cellulosederivat versetzt und direkt aus der Lösung zu Fasern versponnen. Am günstigsten ist ein Zudosieren unmittelbar vor der Verspinnung, wobei die Einmischung und homogene Verteilung durch bekannte Mischsysteme mit Hilfe von statischen oder dynamischen Mischsystemen erfolgen kann. Das Zudosieren kann aber auch in einer beliebigen Vorstufe bei der Spinnmasseherstellung erfolgen.

Die als Zusätze dienenden aminierten Cellulosen haben Polymerisationsgrade zwischen 300 und 1000 Anhydroglucoseeinheiten und Viskositäten von 300 bis 1500 mPas. Der Polymerisationsgrad sollte nicht kleiner als 300 sein, da ansonsten die Gefahr besteht, daß die vorgefertigte aminierte Cellulose nach dem Verspinnen aus der Faser ausgewaschen wird.

Die zur Herstellung der modifizierten Viskose genutzten vorgefertigten Cellulosederivate lassen sich, aufgrund der Löslichkeit in Wasser oder in wäßriger Alkalilösung, in guter Verteilung direkt in die Spinnmasse einrühren. Die Filtrierbarkeit der Viskose zeigt keine Verschlechterung im Vergleich mit zusatzfreien Proben, so daß im Zuge des Spinnvorganges kein Verstopfen der Spinndüse zu beobachten ist. Die Verformung der Viskose wird nach üblichen und bekannten Methoden durchgeführt, wie z. B. mit Spinndüsen, einem nachfolgenden Fällbad, sowie gegebenenfalls weiteren Nachbehandlungsbädern.

Gegenstand der vorliegenden Erfindung ist auch ein Verfahren zur Herstellung eines gefärbten oder bedruckten Textilmaterials aus Celluloseregeneratfasern, dadurch gekennzeichnet, daß man einer Viskosemasse oder Alkalicellulose ein aminsubstituiertes Cellulosederivat zusetzt und nach dem Viskosespinnverfahren Fasern spinnt, oder indem man einer Celluloselösung besagtes Cellulosederivat zusetzt und aus der Lösung Fasern spinnt, die Fasern zu einem Gewebe oder Gewirke verarbeitet und dieses mit einem oder mehreren Reaktivfarbstoffen in Abwesenheit von zusätzlichem Elektolytsalz oder Alkali färbt oder bedruckt.

Das textile modifizierte Fasermaterial, das in das erfindungsgemäße Färbeverfahren eingesetzt wird, kann in allen Verarbeitungszuständen, so als Garn, Flocke, Kammzug und Stückware (Gewebe) vorliegen.

Das erfindungsgemäße Färben der modifizierten textilen Fasermaterialien erfolgt analog bekannten Färbeweisen und Druckverfahren zum Färben und Bedrucken von Fasermaterialien mit wasserlöslichen textilen Farbstoffen und unter Anwendung der hierfür bekanntermaßen eingesetzten Temperaturbereiche und üblichen Farbstoffmengen, jedoch mit der Ausnahme, daß für die Färbebäder, Klotzverfahren, Druckpasten und Ink-Jet-Formulierungen ein Zusatz von alkalisch wirkenden Verbindungen, wie sie üblicherweise zur Fixierung von faserreaktiven Farbstoffen benutzt werden, nicht nötig ist und auch auf übliche Zusätze an Elektrolytsalzen verzichtet werden kann. Es wird daher bei einem pH-Wert zwischen 4,5 und 8,5 und, bei Verwendung handelsüblicher Reaktivfarbstoffe, in Gegenwart eines Elektrolytsalzgehaltes von 0,01 bis 0,5 Gew.-%, bezogen auf die Färbelösung, gefärbt oder gedruckt. Ohne die erfindungsgemäße Aminierung der Cellulosefasern wäre dieser Elektrolytgehalt für ein erfolgreiches Färbeverfahren um den Faktor 20 bis 1000 zu gering.

Färbeverfahren, die erfindungsgemäß eingesetzt werden können, sind beispielsweise die verschiedenen Ausziehverfahren, wie das Färben auf dem Jigger und auf der Haspelkufe oder das Färben aus langer und kurzer Flotte, das Färben in Jet-Färbemaschinen, das Färben nach Klotz-Kaltverweilverfahren oder nach einem Klotz-Heißdampf-Fixierverfahren.
Zu den erfindungsgemäß nutzbaren Färbeverfahren zählen auch die Drucktechniken, einschließlich des Ink-Jet-Printings und des Transferdruckes.

Die Farbstoffe, die zum Färben der modifizierten Cellulose genutzt werden, sind im allgemeinen anionischer Natur. Besonders geeignet sind die faserreaktiven Textilfarbstoffe, die mit Hydroxylgruppen, beispielsweise von Cellulose, oder Amino- und Thiolgruppen, beispielsweise von Wolle und Seide, von synthetischen Polymeren, wie Polyamiden, oder auch modifizierten Polymeren, eben den aminierten Cellulosen, reagieren können und eine kovalente Bindung einzugehen vermögen. Als faserreaktive Komponente an den Textilfarbstoffen seien besonders der Sulfatoethylsulfonyl-, Vinylsulfonyl-, Chlortriazinyl-, Fluortriazinyl-, sowie Kombinationen dieser "Ankersysteme" genannt. Wenn nicht anders angegeben, sind die in den nachfolgenden Beispielen angeführten Teile Gewichtsteile.

### Beispiel 1

In eine betriebsübliche Spinnviskose mit einem Cellulosegehalt von 8,9 %, einem Alkaligehalt von 5 % und einer Viskosität von 38 Kugelfallsekunden bei 30°C wird eine mit N-(2-Sulfatoethyl)-piperazin modifizierte Hydroxyethylcellulose (Viskosität 925 mPas, DP ca. 700) eingerührt. Dabei wird wie folgt verfahren: 16,2 Teile der modifizierten Hydroxyethylcellulose werden mit 49 Teilen Wasser angeteigt und mit 436 Teilen Spinnviskose vermischt. Diese Vormischung wird in 2522 Teile Spinnviskose eingerührt. Nach dem Entgasen wird die Spinnmasse nach betriebsüblichen Viskosespinnverfahren in ein schwefelsaures, Natrium- und Zinksulfat-haltiges Bad zu Fasern versponnen, in sauren Bädern verstreckt, geschnitten, gewaschen, präpariert und getrocknet. 10 Teile dieser trockenen Viskosefasern werden dann in einer Färbeapparatur mit 100 Teilen Wasser versetzt. Man heizt auf 60°C auf und dosiert insgesamt 0,1 Teile eines 50 %igen elektrolythaltigen (vorwiegend natriumhaltigen) Farbstoffpulvers der Formel, bekannt aus der Offenlegungsschrift 19 43 904, über eine Zeit von 30 Minuten zu. Nach einer Nachlaufzeit von 5 Minuten wird die Restflotte abgelassen und das Material nach gängigen Methoden ausgewaschen und getrocknet. Man erhält eine farbstarke tiefrote Färbung mit sehr guten Gebrauchsechtheiten.

### Beispiel 2

10 Teile der entsprechend Beispiel 1 modifizierten Viskosefasern werden in eine Färbeapparatur überführt und in einem Flottenverhältnis von 1:10 mit einer wäßrigen Flotte behandelt, die - bezogen auf das Warengewicht der trockenen Ware - 0,1 Teile eines Reaktivfarbstoffes der Formel, bekannt aus der Deutschen Offenlegungsschrift 24 12 964, gelöst enthält, behandelt. Man färbt die Fasermischung 30 Minuten bei 80°C. Die Weiterbehandlung der so erzeugten Färbung erfolgt durch Spülen und Seifen in der üblichen Weise. Man erhält eine tiefblaue Färbung mit den nach dem Stand der Technik üblichen sehr guten Gebrauchsechtheiten.

### Beispiel 3

In eine wie unter Beispiel 1 beschriebene Spinnviskose wird eine entsprechend den Angaben des Beispiels 1 der US-Patentanmeldung 4 464 523 modifizierte Cellulose mit einem Stickstoffgehalt von 2,9 %, einer Viskosität von 825 mPas (2 %ige Lösung in Wasser) und einem DP-Wert von ca. 700 untergemischt. Dabei verfährt man entsprechend den Angaben des Beispiels 1 der vorliegenden Anmeldung.
Nach dem Entgasen wird die Spinnmasse nach betriebsüblichen Viskosespinnverfahren in ein schwefelsaures, Natrium- und Zinksulfat-haltiges Bad zu Fasern versponnen, in sauren Bädern verstreckt, geschnitten, gewaschen, präpariert und getrocknet.
Nach dem Weben erhält man so ein textiles Viskosegewebe, das direkt in einem Färbeprozeß nach dem Klotz-Verfahren weiterverarbeitet werden kann.

Hierzu wird eine wäßrige Farbstofflösung, die in 1000 Vol.-Teilen 20 Teile des Farbstoffs der Formel, bekannt aus der EP-A-0 158 233, Beispiel 1, und 3 Teile eines handelsüblichen nichtionogenen Benetzungsmittels gelöst enthält, mittels eines Foulards mit einer Flottenaufnahme von 80 %, bezogen auf das Gewicht des Gewebes, bei 25°C auf das Gewebe aufgebracht. Das mit der Farbstofflösung geklotzte Gewebe wird auf eine Docke aufgewickelt, in eine Plastikfolie gewickelt, während 4 Stunden bei 40 bis 50°C liegen gelassen und danach mit kaltem und heißem Wasser, das gegebenenfalls ein handelsübliches Tensid enthalten kann, gegebenenfalls anschließend nochmals mit kaltem Wasser gespült und getrocknet.
Es wird eine farbstarke, gleichmäßig gefärbte gelbe Färbung erhalten, die gute Allgemeinechtheiten, insbesondere gute Reib- und Lichtechtheiten, besitzt.

### Beispiel 4

In eine wie unter Beispiel 1 beschriebene Spinnviskose wird eine entsprechend den Angaben des Beispiels 28 der Offenlegungsschrift DE 41 25 752 A1 modifizierte Kartoffelstärke eingerührt. Dabei verfährt man entsprechend den Angaben des Beispiels 1 der vorliegenden Anmeldung.

Nach dem Entgasen, Verspinnen, Strecken, Schneiden, Waschen und Trocknen wird eine Faser erhalten, die nach einem üblichen Ausziehverfahren eingefärbt werden kann. Dazu werden 20 Teile der vorbehandelten Viskosefaser in einem Färbeapparat mit 200 Teilen einer wäßrigen Flotte behandelt, die - bezogen auf das Gewicht der trockenen Ware - 1,5 % des Reaktivfarbstoffs der Formel, bekannt aus der EP-A-0 061 151, Beispiel 4, in handelsüblicher Form und Beschaffenheit enthält. Man färbt die Faser mit dieser Flotte 30 min bei 80°C. Die Weiterbehandlung der so erzeugten Färbung erfolgt durch Spülen und Seifen in üblicher Weise. Es resultiert eine lebhafte Orangefärbung mit den für Reaktivfarbstoffe üblichen, guten Echtheiten.

### Beispiel 5

In eine wie unter Beispiel 1 beschriebene Spinnviskose wird eine entsprechend den Angaben des Beispiels 2 der DE-A-1 593 657 modifizierte Hydroxyethylcellulose eingerührt. Dabei verfährt man entsprechend den Angaben des Beispiels 1 der vorliegenden Anmeldung.

Nach Weiterbearbeitung nach den für Spinnviskosen üblichen Prozeßschritten wird eine Faser aus modifizierter Viskose erhalten, die man in einem Ausziehverfahren ohne Salz- und Alkalizusätze einfärben kann. Dazu wickelt man 30 Teile Viskosegarn auf eine Kreuzspule und behandelt das Garn in einer Garnfärbeapparatur, die 450 Teile (bezogen auf das Gewicht der Ware) einer Flotte, die 0,6 Teile, bezogen auf das Warenanfangsgewicht, eines elektrolythaltigen Farbstoffs (überwiegend natriumchloridhaltig) der allgemeinen Formel, bekannt aus der DE-A-28 40 380, Beispiel 1, enthält und heizt auf 80°C, auf, wobei die Flotte im Wechsel von innen nach außen und von außen nach innen gepumpt wird. Nach 60 min bei dieser Temperatur läßt man die Flotte ab, spült und wäscht nach den üblichen Konditionen die erhaltene Färbung nach. Man erhält eine egal gelb gefärbte Faser mit den allgemein guten Echtheiten für Reaktivfarbstoffe.

### Weitere Beispiele

Man verfährt bei der Modifizierung der Viskose nach den Angaben des Beispiels 5 und färbt unter Verwendung der nachfolgend aufgeführten Reaktivfarbstoffe nach üblichen Verfahren, jedoch ohne Alkali- oder Salzzusätze und erhält vergleichbare Ergebnisse. CuPc = Kupferphthalocyanin NiPc = Nickelphthalocyanin

## Patentansprüche

1. Aminierte cellulosische Synthesefasern, hergestellt indem man einer Viskosemasse oder Alkalicellulose ein aminsubstituiertes Cellulosederivat zusetzt und nach dem Viskosespinnverfahren Fasern spinnt, oder indem man einer Celluloselösung besagtes Cellulosederivat zusetzt und aus der Lösung Fasern spinnt, dadurch gekennzeichnet, daß die aminsubstituierten Cellulosederivate Polymerisate aus olefinisch ungesättigten Aminen mit Cellulose oder mit Cellulosekomponenten sind; oder daß die aminsubstituierten Cellulosederivate Umsetzungsprodukte von Cellulose oder Cellulosekomponenten mit Aminen der allgemeinen Formel (1a) oder (1b) sind, in welchen bedeuten:
Y ist eine Estergruppe;
A und N bilden zusammen mit 1 oder 2 Alkylengruppen von 1 bis 4 C-Atomen den bivalenten Rest eines heterocyclischen Ringes, worin
A ein Sauerstoffatom oder eine Gruppe der allgemeinen Formel (a), (b) oder (c) ist, in welchen
R ein Wasserstoffatom oder eine Aminogruppe ist oder eine Alkylgruppe von 1 bis 6 C-Atomen bedeutet, die durch 1 oder 2 Substituenten aus der Gruppe Amino, Sulfo, Hydroxy, Sulfato, Phosphato und Carboxy substituiert sein kann, oder eine Alkylgruppe von 3 bis 8 C-Atomen ist, die durch 1 oder 2 Gruppen der Formeln -O- und -NH- oder eine Kombination davon unterbrochen ist und durch eine Amino-, Sulfo-, Hydroxy-, Sulfato- oder Carboxygruppe substituiert sein kann,
R¹ Wasserstoff, Methyl oder Ethyl ist,
R² Wasserstoff, Methyl oder Ethyl ist und
Z⁽⁻⁾ ein Anion bedeutet;
B ist die Aminogruppe der Formel H₂N- oder eine Amino- oder Ammoniumgruppe der allgemeinen Formel (d) oder (e) in welchen
R¹, R² und Z⁽⁻⁾ eine der obengenannten Bedeutungen besitzen,
R³ Methyl oder Ethyl ist und
R⁴ Wasserstoff, Methyl oder Ethyl bedeutet;
p ist die Zahl 1 oder 2;
alkylen ist ein geradkettiger oder verzweigter Alkylenrest von 2 bis 6 C-Atomen, der durch 1 oder 2 Hydroxygruppen substituiert sein kann, oder ist ein geradkettiger oder verzweigter Alkylenrest von 3 bis 8 C-Atomen, der durch 1 oder 2 Gruppen der Formeln -O- und -NH- oder eine Kombination davon unterbrochen ist;
alk ist ein geradkettiger oder verzweigter Alkylenrest von 2 bis 6 C-Atomen, oder ist ein geradkettiger oder verzweigter Alkylenrest von 3 bis 8 C-Atomen, der durch 1 oder 2 Gruppen der Formeln -O-und -NH- oder eine Kombination davon unterbrochen ist und ist bevorzugt ein geradkettiger oder verzweigter Alkylenrest von 2 bis 6 C-Atomen;
m ist die Zahl 1 oder 2;
n ist eine Zahl von 1 bis 4;
die Amino-, Hydroxy- und Estergruppen können sowohl an einem primären, sekundären oder tertiären C-Atom des Alkylenrestes gebunden sein.

2. Aminierte cellulosische Synthesefasern nach Anspruch 1, dadurch gekennzeichnet, daß die aminsubstituierten Cellulosederivate Polymerisate von A) und B) im Gewichtsverhältnis (A):(B) von (95 bis 20):(5 bis 80) sind, wobei
A) Monomere oder Monomerenmischungen aus der Gruppe der
a) N-Vinylimidazole, welche am heterocyclischen Ring durch bis zu drei C₁-C₁₂-Alkylreste substituiert sein und in N-quaternisierter Form oder in Salzform vorliegen können,
b) fünf- bis achtgliedrige N-Vinyllactame, welche am Ring durch bis zu drei C₁-C₁₂-Alkylreste substituiert sein können,
c) Acrylsäure- oder Methacrylsäure-dialkylaminoalkylester mit insgesamt bis zu 30 C-Atomen im Dialkylaminoalkyl-Rest, welche in N-quaternisierter Form oder in Salzform vorliegen können,
d) N-(Dialkylaminoalkyl)-acrylsäureamide oder -methacrylsäureamide mit insgesamt bis zu 30 C-Atomen in Dialkylaminoalkyl-Rest, welche in N-quaternisierter Form oder in Salzform vorliegen können, und
e) Diallyl-C₁-C₁₂-alkylamine oder deren Salze oder Diallyl-di(C₁-C₁₂-alkyl)-ammonium-Verbindungen,
wobei als weitere Comonomere zu (A) noch
f) monoethylenisch ungesättigte C₃-C₁₀-Carbonsäuren und deren Alkalimetall-, Erdalkalimetall- oder Ammoniumsalze,
g) monoethylenisch ungesättigte C₃-C₁₀-Carbonsäureester sowie
h) mindestens zwei ethylenisch ungesättigte, nicht konjugierte Doppelbindungen im Molekül enthaltende Verbindungen vorhanden sein können, sind und
B) Monosaccharide, Oligosaccharide, Polysaccharide, thermisch oder mechanisch behandelte, oxidativ, hydrolytisch oder enzymatisch abgebaute Polysaccharide, oxidierte hydrolytisch oder enzymatisch abgebaute Polysaccharide, chemisch modifizierte Mono-, Oligo- und Polysaccharide oder Mischungen der genannten Verbindungen (B) sind.

3. Aminierte cellulosische Synthesefasern nach Anspruch 2, dadurch gekennzeichnet, daß in den genannten Polymerisaten die Monomere (A) entweder die Verbindungen (a), (c), (d) und (e) jeweils alleine oder Mischungen aus 5 bis 95 Gew.-% einer Verbindung (b) und 95 bis 5 Gew.-% einer oder mehrere der Verbindungen (a), (c), (d), (e), (f), (g) und (h), wobei (h) maximal in einer Menge bis zu 5 Gew.-%, bezogen auf die Gesamtmenge aller Monomeren (A), vorhanden ist, sind.

4. Aminierte cellulosische Synthesefasern nach Anspruch 1, dadurch gekennzeichnet, daß die aminsubstituierten Cellulosederivate Polymerisate aus N,N-Diallyl-N,N-di(C₁-C₁₂)-alkylammoniumhalogeniden und Cellulose oder Cellulosekomponenten sind.

5. Aminierte cellulosische Synthesefasern nach Anspruch 4, dadurch gekennzeichnet, daß die N,N-Diallyl-N,N-di(C₁-C₁₂-alkylammoniumhalogenide N,N-Diallyl-N-methyl-N-dodecylammoniumhalogenid, N,N-Diallyl-N-methyl-N-octylammoniumhalogenid, N,N-Diallyl-N-methyl-N-decylammoniumhalogenid, N,N-Diallyl-N,N-dimethylammoniumhalogenid, insbesondere N,N-Diallyl-N,N-dimethylammoniumchlorid, sind.

6. Aminierte cellulosische Synthesefasern nach Anspruch 1, dadurch gekennzeichnet, daß die Estergruppe Y eine Sulfato- oder Phosphatogruppe ist oder eine C₁-C₄-Alkanoylgruppe, Phenylsulfonyloxy- oder eine am Benzolkern durch Substituenten aus der Gruppe Carboxy, C₁-C₄-Alkyl, C₁-C₄-Alkoxy und Nitro substituierte Phenylsulfonyloxygruppe ist.

7. Aminierte cellulosische Synthesefasern nach Anspruch 1, dadurch gekennzeichnet, daß die Amine eine Verbindung aus der Gruppe N-(β-Sulfatoethyl)-piperazin, N-(2-Sulfatoethyl)-piperazinsulfat, N-[β-(ß'-Sulfatoethoxy)-ethyl]-piperazin, N-(γ-Sulfato-β-hydroxy-propyl)piperidin, N-(γ-Sulfato-β-hydroxy-propyl)-pyrrolidin, N-(β-Sulfatoethyl)piperidin, 2-Sulfato-3-hydroxy-1-amino-propan, 3-Sulfato-2-hydroxy-1-amino-propan, 1-Sulfato-3-hydroxy-2-amino-propan, 3-Hydroxy-1-sulfato-2-amino-propan, 2,3-Disulfato-1-amino-propan, 1,3-Disulfato-2-aminopropan oder ein Derivat dieser Verbindungen mit einer Phosphatogruppe, C₁-C₄-Alkanoylgruppe, Phenylsulfonyloxygruppe oder mit einer am Benzolkern durch Substituenten aus der Gruppe Carboxy, C₁-C₄-Alkyl, C₁-C₄-Alkoxy und Nitro substituierten Phenylsulfonyloxygruppe statt der Sulfatogruppe sind.

8. Aminierte cellulosische Synthesefasern nach Anspruch 1, dadurch gekennzeichnet, daß die Amine einen reaktiven Molekülteil enthalten, der mit Hydroxygruppen reagieren kann, insbesondere eine α-Chlor-β-hydroxy- oder Epoxy-Substitution aufweist.

9. Aminierte cellulosische Synthesefasern nach mindestens einem der Ansprüche 1 bis 8, dadurch gekennzeichnet, daß als Cellulosekomponente für die Herstellung der aminsubstituierten Cellulosederivate Carboxymethylcellulose, Hydroxyethylcellulose, Hydroxypropylcellulose, Carboxymethylhydroxyethylcellulose, Sulfoethylcellulose, Carboxymethylsulfoethylcellulose, Hydroxypropylsulfoethylcellulose, Hydroxyethylsulfoethylcellulose, Methylsulfoethylcellulose oder Ethylsulfoethylcellulose verwendet wird.

10. Aminierte cellulosische Synthesefasern nach mindestens einem der Ansprüche 1 bis 9, dadurch gekennzeichnet, daß die aminsubstituierten Cellulosederivate Polymerisationsgrade zwischen 300 und 1000 Anhydroglucoseeinheiten und Viskositäten von 300 bis 1500 mPas besitzen.

11. Aminierte cellulosische Synthesefasern nach mindestens einem der Ansprüche 1 bis 10, dadurch gekennzeichnet, daß die Cellulose-Regeneratfasern nach dem Cuproverfahren oder dem Lyocellverfahren ersponnen werden.

12. Aminierte cellulosische Synthesefasern Verfahren nach mindestens einem der Ansprüche 1 bis 11, dadurch gekennzeichnet, daß das aminsubstituierte Cellulosederivat in einer Konzentration von 1 bis 20 Gew.-%, insbesondere 1 bis 12 Gew.-%, bezogen auf den Cellulosegehalt der Spinnmasse, zugegeben wird.

13. Verfahren zur Herstellung eines gefärbten oder bedruckten Textilmaterials aus cellulosischen Synthesefasern gemäß Anspruch 1, dadurch gekennzeichnet, daß man einer Viskosemasse oder Alkalicellulose ein aminsubstituiertes Cellulosederivat zusetzt und nach dem Viskosespinnverfahren Fasern spinnt, oder indem man einer Celluloselösung besagtes Cellulosederivat zusetzt und aus der Lösung Fasern spinnt, die Fasern zu einem Gewebe oder Gewirke verarbeitet und dieses mit einem oder mehreren Reaktivfarbstoffen in Abwesenheit von zusätzlichem Elektrolytsalz oder Alkali färbt oder bedruckt.

14. Verfahren nach Anspruch 13, dadurch gekennzeichnet, daß man das Textilmaterial bei einem pH-Wert zwischen 4,5 und 8,5 färbt oder bedruckt.

## Claims

1. Aminated cellulosic synthetic fibers produced by adding an amine-substituted cellulose derivative to a viscose or an alkali cellulose and spinning fibers by the viscose spinning process, or by adding said cellulose derivative to a cellulose solution and spinning fibers from said solution, wherein the amine-substituted cellulose derivatives are polymers of olefinically unsaturated amines with cellulose or with cellulose components; or the amine-substituted cellulose derivatives are reaction products of cellulose or cellulose components with amines of the formula (1a) or (1b) where
Y is an ester group;
A and N together with 1 or 2 alkylene groups of 1 to 4 carbon atoms form the bivalent radical of a heterocyclic ring wherein
A is an oxygen atom or a group of the formula (a), (b), or (c) where
R is a hydrogen atom or an amino group or is an alkyl group of 1 to 6 carbon atoms which may be substituted by 1 or 2 substituents selected from the group consisting of amino, sulfo, hydroxyl, sulfato, phosphato and carboxyl, or is an alkyl group of 3 to 8 carbon atoms which is interrupted by 1 or 2 groups of the formulae -O- and -NH- or a combination thereof and may be substituted by an amino, sulfo, hydroxyl, sulfato or carboxyl group,
R¹ is hydrogen, methyl or ethyl,
R² is hydrogen, methyl or ethyl, and
Z⁽⁻⁾ is an anion;
B is an amino group of the formula H₂N- or an amino or ammonium group of the formula (d) or (e) where
R¹, R² and Z⁽⁻⁾ are each as defined above,
R³ is methyl or ethyl, and
R⁴ is hydrogen, methyl or ethyl;
p is 1 or 2;
alkylen is a straight-chain or branched alkylene radical of 2 to 6 carbon atoms which may be substituted by 1 or 2 hydroxyl groups or is a straight-chain or branched alkylene radical of 3 to 8 carbon atoms which is interrupted by 1 or 2 groups of the formulae -O- and -NH- or a combination thereof;
alk is a straight-chain or branched alkylene radical of 2 to 6 carbon atoms or is a straight-chain or branched alkylene radical of 3 to 8 carbon atoms which is interrupted by 1 or 2 groups of the formulae -O- and -NH- or a combination thereof and is preferably a straight-chain or branched alkylene radical of 2 to 6 carbon atoms;
m is 1 or 2;
n is from 1 to 4;
the amino, hydroxyl and ester groups can be attached to a primary, secondary or tertiary carbon atom of the alkylene radical.

2. The aminated cellulosic synthetic fibers of claim 1 wherein the amine-substituted cellulose derivatives are polymers of A) and B) in a weight ratio of (A):(B) of from (95 to 20):(5 to 80) where
A) comprises monomers or monomer mixtures from the group of the
a) N-vinylimidazoles which can be substituted on the heterocyclic ring by up to three C₁-C₁₂-alkyl radicals and can be present in N-quaternized form or in salt form,
b) five- to eight-membered N-vinyllactams which can be substituted on the ring by up to three C₁-C₁₂-alkyl radicals,
c) dialkylaminoalkyl acrylates or methacrylates having in total up to 30 carbon atoms in the dialkylaminoalkyl radical, which can be present in N-quaternized form or in salt form,
d) N-(dialkylaminoalkyl)-acrylamides or -methacrylamides having in total up to 30 carbon atoms in the dialkylaminoalkyl radical, which can be present in N-quaternized form or in salt form, and
e) diallyl-C₁-C₁₂-alkylamines or their salts or diallyldi(C₁-C₁₂-alkyl)ammonium compounds,
with or without further comonomers in addition to (A) comprising
f) monoethylenically unsaturated C₃-C₁₀-carboxylic acids and their alkali metal, alkaline earth metal or ammonium salts,
g) monoethylenically unsaturated C₃-C₁₀-carboxylic esters, and also
h) compounds which contain at least two ethylenically unsaturated, nonconjugated double bonds in the molecule, and
B) comprises monosaccharides, oligosaccharides, polysaccharides, thermally or mechanically treated, oxidatively, hydrolytically or enzymatically degraded polysaccharides, oxidized hydrolytically or enzymatically degraded polysaccharides, chemically modified mono-, oligo- and polysaccharides or mixtures thereof.

3. The aminated cellulosic synthetic fibers of claim 2 wherein, in said polymers, the monomers (A) comprise either each of the compounds (a), (c), (d) and (e) alone or mixtures of 5 to 95 % by weight of a compound (b) and 95 to 5 % by weight of one or more of the compounds (a), (c), (d), (e), (f), (g) and (h), wherein (h) is present in an amount of not more than 5 % by weight, based on the total amount of all monomers (A).

4. The aminated cellulosic synthetic fibers of claim 1 wherein the amine-substituted cellulose derivatives are polymers of N,N-diallyl-N,N-di(C₁-C₁₂)-alkylammonium halides and cellulose or cellulose components.

5. The aminated cellulosic synthetic fibers of claim 4 wherein the N,N-diallyl-N,N-di(C₁-C₁₂)-alkylammonium halides are N,N-diallyl-N-methyl-N-dodecylammonium halide, N,N-diallyl-N-methyl-N-octylammonium halide, N,N-diallyl-N-methyl-N-decylamnonium halide, N,N-diallyl-N,N-dimethylammonium halide, especially N,N-diallyl-N,N-dimethylammonium chloride.

6. The aminated cellulosic synthetic fibers of claim 1 wherein the ester group Y is a sulfato or phosphato group or is a C₁-C₄-alkanoyl group, a phenylsulfonyloxy group or a phenylsulfonyloxy group substituted at the benzene nucleus by substituents selected from the group consisting of carboxyl, C₁-C₄-alkyl, C₁-C₄-alkoxy and nitro.

7. The aminated cellulosic synthetic fibers of claim 1 wherein the amines are a compound selected from the group consisting of N-(β-sulfatoethyl)piperazine, N-(2-sulfatoethyl)piperazine sulfate, N-[β-(β'-sulfatoethoxy)ethyl]piperazine, N-(γ-sulfato-β-hydroxypropyl)piperidine, N-(γ-sulfato-β-hydroxypropyl)pyrrolidine, N-(β-sulfatoethyl)piperidine, 2-sulfato-3-hydroxy-1-aminopropane, 3-suIfato-2-hydroxy-1-aminopropane, l-sulfato-3-hydroxy-2-aminopropane, 3-hydroxy-1-sulfato-2-aminopropane, 2,3-disulfato-1-aminopropane or 1,3-disulfato-2-aminopropane or a derivative of these compounds with a phosphato group, C₁-C₄-alkanoyl group, phenylsulfonyloxy group or with a phenylsulfonyloxy group substituted in the benzene nucleus by substituents selected from the group consisting of carboxyl, C₁-C₄-alkyl, C₁-C₄-alkoxy and nitro instead of the sulfato group.

8. The aminated cellulosic synthetic fibers of claim 1 wherein the amines contain a reactive moiety capable of reacting with hydroxyl groups, especially a moiety with α-chloro-β-hydroxy or epoxy substitution.

9. The aminated cellulosic synthetic fibers of at least one of claims 1 to 8 wherein the cellulose component used for producing the amine-substituted cellulose derivatives is carboxymethylcellulose, hydroxyethylcellulose, hydroxypropylcellulose, carboxymethylhydroxyethylcellulose, sulfoethylcellulose, carboxymethylsulfoethylcellulose, hydroxypropylsulfoethylcellulose, hydroxyethylsulfoethylcellulose, methylsulfoethylcellulose or ethylsulfoethylcellulose.

10. The aminated cellulosic synthetic fibers of at least one of claims 1 to 9 wherein the amine-substituted cellulose derivatives have degrees of polymerization between 300 and 1000 anhydroglucose units and viscosities from 300 to 1500 mPas.

11. The aminated cellulosic synthetic fibers of at least one of claims 1 to 10 wherein the regenerated cellulose fibers are spun by the cupro process or by the lyocell process.

12. The aminated cellulosic synthetic fibers process of at least one of claims 1 to 11 wherein the amine-substituted cellulose derivative is added in a concentration of 1 to 20 % by weight, in particular 1 to 12 % by weight, based on the cellulose content of the spinning solution.

13. A process for producing a dyed or printed textile material composed of cellulosic synthetic fibers of claim 1, which comprises adding an amine-substituted cellulose derivative to a viscose or an alkali cellulose and spinning fibers by the viscose spinning process, or by adding said cellulose derivative to a cellulose solution and spinning fibers from said solution, processing said fibers into a woven or knitted fabric and dyeing or printing said fabric with one or more reactive dyes in the absence of additional electrolyte salt or alkali.

14. The process of claim 13 wherein the textile material is dyed or printed at a pH of between 4.5 and 8.5.

## Revendications

1. Fibres synthétiques cellulosiques aminées, fabriquées par addition, à une masse de viscose ou de cellulose alcaline, d'un dérivé cellulosique substitué par une amine et filage des fibres selon le procédé de filage de la viscose, ou par addition dudit dérivé cellulosique à une solution de cellulose et filage des fibres au départ de la solution, caractérisé en ce que les dérivés cellulosiques substitués par des amines sont des polymères d'amines oléfiniques insaturées avec de la cellulose ou des composants cellulosiques ; ou bien, que lesdits dérivés cellulosiques substitués par des amines sont des produits de réaction entre la cellulose ou des composants cellulosiques et des amines de formule générale (1a) ou (1b) dans laquelle
Y est un radical ester
A et N forment ensemble, avec 1 ou 2 radicaux alkyle de 1 à 4 atomes de carbone, le radical bivalent d'un hétérocycle dans lequel
A est un atome d'oxygène ou un radical de formule générale (a), (b) ou (c) dans laquelle
R signifie un atome d'hydrogène, ou un radical amino ou un radical alkyle de 1 à 6 atomes de carbone, qui peut être substitué par 1 ou 2 substituants des radicaux amino, sulfo, hydroxy, sulfato, phosphato ou carboxy, ou un radical alkyle de 3 à 8 atomes de carbone interrompu par 1 ou 2 radicaux de formules -O- et -NH- ou une combinaison de ceux- ci et peut être substitué par un radical amino, sulfo, hydroxy, sulfato ou carboxy,
R¹ est un hydrogène, un méthyle ou un éthyle,
R² est un hydrogène, un méthyle ou un éthyle, et
Z⁽⁻⁾ signifie un anion ;
B est un radical amino de formule H₂N- ou un radical amino ou ammonium de formule générale (d) ou (e) dans laquelle
R¹, R² et Z⁽⁻⁾ ont l'une des significations ci-dessus,
R³ est un méthyle ou un éthyle, et
R⁴ signifie un hydrogène, un méthyle ou un éthyle ;
p est égal à 1 ou 2 ;
l'alkylène est un radical alkylène à chaîne linéaire ou ramifiée de 2 à 6 atomes de carbone, qui peut être substitué par 1 ou 2 radicaux hydroxy, ou est un radical alkylène de 3 à 8 atomes de carbone à chaîne linéaire ou ramifiée interrompue par 1 ou 2 radicaux de formules -O- et -NH- ou une combinaison des deux ;
alk est un radical alkylène à chaîne linéaire ou ramifiée de 2 à 6 atomes de carbone, ou un radical alkylène à chaîne linéaire ou ramifiée de 3 à 8 atomes de carbone interrompue par 1 ou 2 radicaux de formules -O- et -NH- ou une combinaison des deux, et est de préférence un radical alkylène à chaîne linéaire ou ramifiée de 2 à 6 atomes de carbone ;
m est égal à 1 ou 2 ;
n a une valeur de 1 à 4 ;
les radicaux amino, hydroxy et ester peuvent être liés à un carbone primaire, secondaire ou tertiaire du radical alkylène.

2. Fibres synthétiques cellulosiques aminées selon la revendication 1, caractérisées en ce que les polymères de A) et B) de dérivés cellulosiques substitués par des amines sont dans une proportion (A) : (B) de (95 à 20) : (5 à 80), avec
A) des monomères ou des mélanges de monomères des groupes :
a) N-vinylimidazole, substitués sur l'hétérocycle par un maximum de trois radicaux alkyle C₁-C₁₂ et pouvant être présents sous forme de N quaternaire ou sous forme de sel;
b) N-vinyllactame avec 5 à 8 maillons, pouvant être substitués sur le cycle par un maximum de trois radicaux alkyle C₁-C₁₂;
c) dialkylaminoester de l'acide acrylique ou méthacrylique avec au total jusqu'à 30 atomes de carbone dans le radical dialkylaminoalkyle, qui peut être présent sous forme de N quaternaire ou de sel;
d) amide de l'acide N-(dialkylaminoalkyl)acrylique ou -méthacrylique, avec au total jusqu'à 30 atomes de carbone dans le radical dialkylaminoalkyle, qui peut être présent sous forme de N quaternaire ou de sel; et
e) diallyle-C₁-C₁₂-alkylamine ou ses sels, ou composés de diallyle-di(C₁-C₁₂-alkyle)-ammonium; d'autres comonomères pour (A) pouvant encore être
f) des acides carboxyliques C₃-C₁₀ monoéthyléniques insaturés et leurs sels de métaux alcalins, de métaux alcalinoterreux ou d'ammonium,
g) des esters carboxyliques C₃-C₁₀ monoéthyléniques insaturés, et
h) des composés contenant dans leur molécule au moins deux doubles liaisons éthyléniques insaturées non conjuguées, et
B) des monosaccharides, oligosaccharides, polysaccharides, des polysaccharides traités thermiquement ou mécaniquement, décomposés par oxydation, hydrolyse ou processus enzymatique, des mono-, oligo- ou polysaccharides chimiquement modifiés ou des mélanges des composés (B) ci-dessus.

3. Fibres synthétiques cellulosiques aminées selon la revendication 2, caractérisées en ce que, dans lesdits polymères, les monomères (A) sont soit les composés individuels (a), (c), (d) et (e) seuls, soit des mélanges de 5 à 95% en poids d'un composé (b) et de 95 à 5% en poids d'un ou plusieurs des composés (a), (c), (d), (e), (f), (g) et (h) ; (h) étant présent en une quantité maximale de 5% en poids, ramenée à la quantité totale de tous les monomères (A).

4. Fibres synthétiques cellulosiques aminées selon la revendication 1, caractérisées en ce que les dérivés cellulosiques substitués par des amines sont des polymères d'halogénures de N,N-diallyle-N,N-di(C₁-C₁₂)-alkyle-ammonium et de cellulose ou de dérivés cellulosiques.

5. Fibres synthétiques cellulosiques aminées selon la revendication 4, caractérisées en ce que l'halogénure de N,N-diallyl-N,N-di(C₁-C₁₂)alkylammonium est un halogénure de N,N-diallyl-N-méthyl-N-dodécylammonium, un halogénure de N,N-diallyl-N-méthyl-N-octylammonium, un halogénure de N,N-diallyl-N-méthyl-N-décylammonium, un halogénure de N,N-diallyl-N,N-diméthylammonium, et en particulier le chlorure de N,N-diallyl-N,N-diméthylammonium.

6. Fibres synthétiques cellulosiques aminées selon la revendication 1, caractérisées en ce que le radical ester Y est un radical sulfato ou phosphato ou un radical alcanoyle C₁-C₄, un noyau phénylsulfonyloxy ou un radical phénylsulfonyloxy substitué sur le noyau de benzène par des substituants du groupe carboxy, alkyle C₁-C₄, alkoxy C₁-C₄ et nitro.

7. Fibres synthétiques cellulosiques aminées selon la revendication 1, caractérisées en ce que l'amine est un composé du groupe N-(β-sulfatoéthyl)piperazine, sulfate de N-(2-sulfatoéthyl)piperazine, N-[β-(β'-sulfatoéthoxy)éthyl]piperazine, N-(γ-sulfato-β-hydroxypropyl)pipéridine, N-(γ-sulfato-β-hydroxypropyl)pyrrolidine, N-(β-sulfatoéthyl)pipéridine, 2-sulfato-3-hydroxy-1-aminopropane, 3-sulfato-2-hydroxy-1-aminopropane, 1-sulfato-3-hydroxy-2-aminopropane, 3-hydroxy-1-sulfato-2-aminopropane, 2,3-disulfato-1-aminopropane, 1,3-disulfato-2-aminopropane ou un dérivé de ces composés avec un radical phosphato, C₁-C₄-alcanoyle, phénylsulfonyloxy ou, à la place du groupe sulfato, un radical phénylsulfonyloxy substitué sur le noyau benzénique par des substituants du groupe carboxy, C₁-C₄-alkyle, C₁-C₄-alcoxy et nitro.

8. Fibres synthétiques cellulosiques aminées selon la revendication 1, caractérisées en ce que les amines présentent une partie de molécule réactive, capable de réagir avec des radicaux hydroxy, en particulier une substitution α-chloro-β-hydroxy ou époxy.

9. Fibres synthétiques cellulosiques aminées selon l'une au moins des revendications 1 à 8, caractérisées en ce que les composés cellulosiques utilisés pour la préparation des dérivés cellulosiques substitués par des amines sont la carboxyméthylcellulose, l'hydroxyéthylcellulose, l'hydroxypropylcellulose, la carboxyméthylhydroxyéthylcellulose, la sulfoéthylcellulose, la carboxyméthylsulfoéthylcellulose, l'hydroxypropylsulfoéthylcellulose, l'hydroxyéthylsulfoéthylcellulose, la méthylsulfoéthylcellulose ou l'éthylsulfoéthylcellulose.

10. Fibres synthétiques cellulosiques aminées selon l'une au moins des revendications 1 à 9, caractérisées en ce que les dérivés cellulosiques substitués par des amines présentent des degrés de polymérisation entre 300 et 1000 unités de glucose anhydre et des viscosités de 300 à 1500 mPa.s.

11. Fibres synthétiques cellulosiques aminées selon l'une au moins des revendications 1 à 10, caractérisées en ce que les fibres cellulosiques régénérées sont filées selon le procédé au cuivre ou lyocell.

12. Fibres synthétiques cellulosiques aminées selon l'une au moins des revendications 1 à 11, caractérisées en ce que le dérivé cellulosique substitué par une amine est ajouté à une concentration de 1 à 20% en poids, et en particulier 1 à 12% en poids, ramenée à la teneur en cellulose de la masse à filer.

13. Procédé pour la préparation d'un matériau textile coloré ou imprimé en fibres synthétiques cellulosiques selon la revendication 1, caractérisé en ce que l'on ajoute à une masse de viscose ou de cellulose alcaline un dérivé cellulosique substitué par une amine et que l'on file les fibres par le procédé de filage de la viscose, ou que l'on ajoute ledit dérivé cellulosique à une solution de cellulose et que l'on file les fibres au départ de la solution, les fibres étant ensuite travaillées en tissu ou en tricot, ce tissu ou tricot étant enfin coloré ou imprimé au moyen d'un ou plusieurs colorants réactifs en l'absence d'électrolyte ou alcali additionnels.

14. Procédé selon la revendication 13, caractérisé en ce que le matériau textile est coloré ou imprimé à un pH entre 4,5 et 8,5.
